# EUROPÄISCHE PATENTANMELDUNG

(11) **EP 0 119 590 A1**
(43) Veröffentlichungstag der Anmeldung: **26.09.1984**
(21) Anmeldenummer: 84102772.5
(22) Anmeldetag: 14.03.1984
(51) Int. Cl.: D06P 1/44, D06P 5/00

(54) **Verfahren zum Bedrucken und Färben von vorzugsweise Fasermaterial enthaltender Ware**

(30) Priorität: 17.03.1983 DE 3309527
(71) Anmelder: INDUPA AG, CH-6302 Zug (CH)
(72) Erfinder:
(74) Vertreter: Stracke, Alexander, Dipl.-Ing.

(57) **Zusammenfassung**

Zur Erzielung größter Konturenschärfe und zur Einsparung oder Verringerung von Nachfolgeprozessen des Färbe-oder Druckverfahrens werden hohe Bestandteile von Pigmentfarbstoff mit hohen Bestandteilen eines Pigmentbinders sowie kleine Mengen Hilfschemikalien, Schaummittel und Wasser zu einem Schaum aufgeschäumt und durch ein Sieb oder eine Schablone mittels Siebdruckverfahren und/oder Durchsaugverfahren auf die Ware aufgebracht. Es ist im wesentlichen an Textildruck bzw. an Textilfärbung gedacht.

## Beschreibung

Die Erfindung betrifft ein Verfahren zum Bedrucken und Färben von vorzugsweise Fasermaterial enthaltender Ware entsprechend dem Gattungsbegriff des Anspruches 1 bzw. Anspruches 3, bzw. 10.

Es ist bereits ein Verfahren gemäß dem Oberbegriff des Anspruches 1 bzw. 3 bekannt durch die DE-OS 30 34 803.9.

Dieses Verfahren hat den Vorteil gegenüber anderen vorbekannten Verfahren mit Direktauftrag von Schaum auf eine Ware, daß eine gleichmäßige Zerstörung der Schaumblasen erfolgt, dadurch, daß die Schaumblasen des aufzutragenden Mediums durch das auf das Flächengebilde auflegbare Sieb oder eine Schablone gleichmäßig zerstört werden, wodurch eine über die Gesamtarbeitsbreite gleichmäßige Freigabe der Flotte erfolgt. Dieses bisher bekannte Verfahren und die vorbekannte Vorrichtung werden benutzt unter Einsatz einfacher mit Tensiden versetzter Flotten, die in einem statischen oder dynamischen Schaumgenerator aufgeschäumt werden. Beim Siebdruck oder bei ähnlichen Verfahren gibt der Schaum dann die Flotte frei und die mit Farbstoff versetzte Flotte verteilt sich in der Ware. Beim Bedrucken von Teppichen u.dgl., also bei hochflorigen Waren, spielt die Art des Farbstoffes keine so wesentliche Rolle. Es kann ein Farbstoff Verwendung finden, der sich voll in der Flotte löst, so daß die Ware, beispielsweise der Flor einer Teppichware, voll durchtränkt werden kann.

Beim Druck von normaler Textilware, beispielsweise Gardinen, Tischdecken, Dekostoffen u.dgl., aber auch bei Samten, Feinvelouren usw., können aber diese verschäumten Flotten nicht so ohne weiteres eingesetzt werden, weil bei manchen Stoffqualitäten die gewünschte Konturenschärfe nicht erzielt wird. Es müssen Maßnahmen getroffen werden, um zu verhindern, daß beim Druck, insbesondere wenn nicht gefärbt wird, sondern wenn mustergemäß gedruckt wird, die Konturen nicht auslaufen. Man hat nun versucht, durch Zusatz von Verdickungen relativ wenig freigegebene Flotte auf die Ware zu bringen. Alle diese Maßnahmen führen aber bei verschiedenen Warenqualitäten doch nicht zu der ganz genauen Konturenschärfe, wie sie gerade für Heimtextilien u.dgl., aber auch für Bekleidungsstoffe häufig gewünscht wird. Insbesondere kleinmustrige Muster verlangen absolut exakte Konturenschärfe. Außerdem leidet beim Zusatz von Verdickungen sehr leicht der "Griff" der Ware, abgesehen davon, daß Verdickungen wieder aus der Ware ausgewaschen werden müssen, was stark als nachteilig empfunden wird.

Der Erfindung liegt somit die Aufgabe zugrunde, ein Verfahren zu schaffen, mit dem eine absolut exakte Konturenschärfe erreicht wird, wobei zusätzlich noch erreicht werden soll, daß nur eine ganz geringe Menge Farbstoff auf die Ware aufgebracht wird, um Nachfolgeprozesse, wie Trocknung, Fixierung, Dämpfung, gegebenenfalls Waschen, entweder einzusparen oder aber erheblich zu verringern.

Diese Aufgabe wird durch die im Kennzeichen des Anspruches 1,3oder Anspruches 10 aufgeführten Merkmale gelöst. Wesentlich ist, hohe Bestandteile von Pigmentfarbstoff mit hohen Bestandteilen eines Pigmentbinders, sowie kleine Mengen Hilfschemikalien, Schaummittel und Wasser zu einem Schaum zu verarbeiten. Wird dieser Schaum dann ins Innere oder auf eine Schablone transportiert und anschließend der Schaum durch die Schablone oder das Sieb hindurchgepreßt bzw. auch hindurchgesaugt, gelangt nur eine geringe Menge des Flüssigkeitsbestandteiles ent-. sprechend der Schablonenöffnung und des angewendeten Ein-oder Aufdruckverfahrens in Form von Mustern oder uni auf die Ware.

Unter Pigmentfarbstoffen versteht man ein im Bindemittel, Lösungsmittel oder in der Bindemitteldispersion praktisch unlösliches, festes, fein disperses Farbmittel, das, im Anstrich fein verteilt, diesem ein farbiges Aussehen verleiht. Man unterscheidet natürliche Pigmentstoffe, sogenannte Erdfarben, die man durch mechanische Behandlung, wie Mahlen, Schlemmen, Trocknen usw., z.B. Kreide, Ocker, Umbra, Grünerde, Terra-di-Sieila gebrannt herstellt und künstliche Pigmentfarbstoffe, sogenannte Mineralfarben. Diese erhalten, evtl. durch chemische oder physikalische Umwandlung von anorganischen Grundstoffen, wie Fällen oder Glühen usw. bestimmte Farben, z.B. Chromgelb, Mennige, Eisenoxyd, Kadmium, Kobaltblau, Pariserblau, Ultramarin u.dgl.. Außerdem gibt es metallische Pigmentfarbstoffe, z.B. Bronzen und organische Pigmentfarbstoffe. Zu den natürlichen Pigmentfarbstoffen gehören auch Sepia, Gummigutt, Kasseler Braun, Indigo. Nach Verschäumung der Pigmentfarbstoffe und nach Auftrag auf das Sieb od.dgl. wird der Schaum durch dieses hindurchgepreßt, wobei nur ganz geringe Flüssigkeitsbestandteile entsprechend der Schablonenöffnungen und des angewendeten Ein- oder Aufdruckverfahrens in Form von Mustern oder uni auf die Ware gebracht wird.

Als Binder kann ein beliebiges Harz, z.B. Venylacethat-oder ein Alkyd-Harz verwendet werden, das von der Firma Bayer hergestellt wird und das für die Lackindustrie entwickelt wurde. Dieses wird unter dem Warenzeichen "Alkydal VP" gehandelt. Dieses Alkydal ist ein modifiziertes luftofentrockenes Alkydharz und ist sonst für die Herstellung von Lacken, Anstrichmitteln, Druckfarben usw. gedacht. Alkydharze entstehen durch Kondensation von mehrwertigen Alkoholen (Glykol, Glyzerin u.dgl.). mit mehrbasischen Säuren, z.B. Oxalsäure, Zitronensäure u.a.. Es sind zähe bis harte, helle, lichtechte Massen, die in Estern und Ketonen gelöst und zumeist mit Nitro- oder Acetylzellulosen kombiniert in der Lacktechnik verwendet werden. Dieses Alkydharz kann als Binder für die Pigmentfarbstoffe im vorliegenden Zusammenhang eingesetzt werden, aber auch andere Harze sind geeignet, z.B. auch Acrylate und die erwähnten Venylacethate.

Weiterhin besteht die Möglichkeit, Dimethyläthanolamin zu verwenden, das Dimethylaminoäthanol entspricht. Dim_{E}thylaminoäthanol ist eine farblose, arminartig riechende Flüssigkeit und ist mischbar mit Wasser, Aceton, Äther, Alkohol, Benzoe od.dgl.. Im vorliegenden Fall wird es vorzugsweise mit Wasser gemischt und gilt als Hilfschemikalie.

Ferner kann Butylglykol eingemischt werden. Diese ist eine wasserfreie, neutrale, farblose Flüssigkeit und wird sonst verwendet als Lösungsmittel für Nitrozellulose und Kunstharze in der Lackindustrie, sowie als Textilreinigungsmittel; es dient hier als Hilfschemikalie.

Hilfschemikalien benötigt man, damit der Binder, der ein Harz ist, zum Aushärten reagiert. Es sind z.B. Fixierer, saure Salze u.dgl. Es sind Produkte, die erzielen, daß der Binder im Auftrag auf die Ware einen wasserbeständigen Film bildet.

Ferner werden Tenside eingemischt, also oberflächenaktive Substanzen; dabei sind alle zur Verschäumung geeignete Tenside-geeignet, auch kationaktive Tenside.

Daher besteht die Möglichkeit, als Schaummittel ein handelsübliches Mittel einzusetzen, z.B. das unter dem Handelsnamen "Fortepal AS" von der Firma Fortex GmbH. gehandelte Schaummittel. Es ist ein Schaumprodukt, das eine sehr große Schaumkraft hat und außerordentlich feinen Schaum liefert. Es ist rein anionisch und hat starke Retardierwirkung auf anionische Farbstoffe. Die Reaktion ist neutral und das Verschäumungsmittel ist beständig gegen Alkali-Säure und ist auch härtebeständig. "Fortepal" wird mit Wasser angeteigt und im Verhältnis von beispielsweise einem Teil Produkt und 5 bis 10 Teilen Wasser unter Wärmezufuhr und unter Rühren gelöst. "Fortepal" ist ein Mittel auf Tensidbasis.

Der Einsatz auch anderer Verschäumungsmittel ist möglich.

Als Farbstoffe können Pigmentfarbstoffe verwendet werden, z.B. die von der Firma Bayer Aktiengesellschaft, Leverkusen (BRD), unter dem Handelsnamen "Acramin" vertrieben werden, z.B. "Acraminschwarz", "Acraminblau", "Acraminrot".

Nachfolgend soll eine als Beispiel anzusehende Rezeptur angegeben werden :
300g Alkydal VP Kl. 5/2495-60% = Alkydharz gelöst in Äthyl/Butylklykol/Isopropanol (Alkydal VP = Handelsnamme der Firma Bayer AG)
13g Dimethyläthanolamin als Hilfschemikalie
10g Butylglykol, ebenfalls als Hilfschemikalie
20g Fortepal AS (Handelsname der Fa. Fortex GmbH, Düren), ein auf Tensidebasis hergestelltes Verschäumungsmittel
700g Acraminschwarz 46018
30g Acraminblau FBC
30g Acraminrot TITR (Acramin = Handelsname der Firma
1. 897g Wasser Bayer-Werke Leverkusen, BRD)
3. 000g 3 Liter.

Es hat sich nun herausgestellt, daß es vorteilhaft ist, daß der Auftragsschaum hergestellt wird aus
50 bis 500 g/1 Pigmentfarbstoff,
25 bis 250 bzw. sogar 500 g/l Binder,
2 bis 50 g/l Tenside und .
2 bis 60 g/l Hilfschemikalien, wobei diese sogar vollständig entfallen können, je nach verwendetem Binder. Der Rest ist dann Wasser, wobei der Wasserbestandteil jeweils auf 1 1 Volumen mit Wasser aufgefüllt wird. Bei Einmischung wird das Verschäumungsmittel vorzugsweise zunächst mit Wasser angeteigt und'im Verhältnis von etwa einem Teil Produkt und fünf bis zehn Teilen Wasser unter Rühren gelöst. Anschließend wird die verschäumte Flotte auf bzw. in das Sieb oder eine Schablone einer Siebdruckmaschine od.dgl. transportiert, wobei das Schaum in das Innere einer Rundschablone oder Bandschablone oder auf eine ebene Schablone transportiert wird und in dieser wird der Schaum durch die Schablone oder das Sieb hindurchgepreßt. Es besteht aber auch die Möglichkeit, den Schaum durch das Sieb oder die Schablone hindurchzusaugen. Beim Hindurchpressen oder Durchsaugen werden geringe Mengen des Flüssigkeitsbestandteiles entsprechend der Schablonenöffnung(en) und des angewendeten Ein- oder Aufdruckverfahrens in Form von Mustern oder uni auf die Ware aufgebracht. Wie bereits erwähnt, kann als Binder jedes für diese Zwecke verwendete Harz Verwendung finden und die Hilfschemikalien sollen_{/}den Binder zum Aushärten bringen. Das Verschäumungsmittel kann kationisch oder anionisch sein, in der Reaktion neutral und in der Beständigkeit alkali-, säure- und härtebeständig. Vorteilhaft wird eine größere Menge Harz gemischt, vorzugsweise Alkydharz, mit Dimethyläthanolamin und einer weiteren kleinen Menge Butylglykol, sowie einem Verschäumungsmittel und ein bis mehreren Anteilen Pigmentfarbstoffen und einer über der Gesamtzusatzmenge liegenden Menge Wasser.

Das derart hergestellte Farb- und Flottengemisch wird einem an sich bekannten Schaumgenerator zugeführt, und zwar entweder einem statischen oder dynamischen Generator, die beide handelsüblich sind.

Der Schaum wird dann in das Innere oder auf eine Schablone transportiert. In oder auf der Schablone wird der Schaum durch die Schablone hindurch gepreßt und/oder ggf. auch nur gesaugt, wobei eine geringe Menge des Flüssigkeitsbestandteiles entsprechend der Schablonenöffnungen und des angewendeten Ein- oder Aufdruckverfahrens in Form von Mustern oder uni auf die Ware aufgebracht wird. Dabei erfolgt im Schablonen- oder Siebbereich eine gleichmäßige Zerstörung der Schaumblasen, dabei kann die Schablone od. dgl. durch einen Einzelantrieb der Anlage angetrieben werden oder gemeinsam mit dem Flächengebilde bewegt werden.

Wie aus dem Vorhergehenden hervorgeht, kann als Substrat die verschiedenste Ware infrage kommen, insbesondere Warenbahnen mit faseriger Struktur, insbesondere einfache Stoffe, also Textilien aller Art, insbesondere feinerer Natur, aber auch Vliese oder Filze, der Übergang zu Nonwovens bis Papier ist möglich. Ggf. können auch feste Stoffe, auch Kunststoffe u.dgl. mit den Pigmentfarben beschicht oder bedruckt werden, genauso Glas und Keramik.

Die offenbarten Merkmale, einzeln und in Kombination, werden, soweit sie gegenüber dem Stand der Technik neu sind, als erfindungswesentlich angesehen.

## Patentansprüche

1. Verfahren zum Bedrucken und Färben von vorzugsweise Fasermaterial enthaltender Ware im Siebdruckverfahren und/oder Durchsaugverfahren durch ein Sieb oder eine Schablone mittels einer verschäumten Flotte, dadurch gekennzeichnet, daß ein Auftragsschaum hergestellt wird, welcher
50 bis 500 g/1 Pigmentfarbstoff
25 bis 250 g/1 Binder
2 bis 50 g/1 Tenside und
2 bis 60 g/1 Hilfschemikalien als wesentliche Bestandteile enthält und der Rest auf 1 1 Vol. mit Wasser aufgefüllt wird.

2. Verfahren zum Bedrucken und Färben von vorzugsweise Fasermaterial enthaltender Ware im Siebdruckverfahren und/oder Durchsaugverfahren durch ein Sieb oder eine Schablone mittels einer verschäumten Flotte,vorzw. n. Anspr. dadurch gekennzeichnet, daß bei Herstellung des Auftragsschaumes hohe Mengen Pigmentfarbstoffe als Farbstoff bzw. Farbstoffanteil und hohe Mengen eines Binders in die Flotte eingebracht werden.

3. Verfahren zum Bedrucken und Färben von vorzugsweise Fasermaterial enthaltender Ware im Siebdruckverfahren und/oder Durchsaugverfahren durch ein Sieb oder eine Schablone mittels einer verschäumten Flotte, dadurch gekennzeichnet, daß die Flotte vor der Verschäumung gemischt wird aus hohen Bestandteilen von Pigmentfarbstoffen und einem Zusatz von Pigmentbinder, ferner mit 0 bis 60g Mengen Hilfschemikalien sowie Schaumbildungsmitteln und Wasser und anschließend aufgeschäumt und auf bzw. in das Sieb oder die Schablone zum Auftrag auf die Ware transportiert wird.

4. Verfahren nach Anspruch 1 oder 3, dadurch gekennzeichnet, daß als Binder ein Harz, vorzugsweise ein Alkyc-Harz, verwendet ist.

5. Verfahren nach Anspruch 1 oder 3, dadurch gekennzeichnet, daß als Hilfschemikalien Butylglykol und/oder Dimethyläthanolamin verwendet ist.

6. Verfahren nach Anspruch 1 oder 3, dadurch gekennzeichnet, daß das Verschäumungsmittel anionisch, in der Reaktion neutral und in der Beständigkeit alkali-, säure- und härtebeständig ist.

7. Verfahren nach Anspruch 1 oder 3, dadurch gekennzeichnet, daß der Schaum in das Innere oder auf eine Schablone transportiert wird und in dieser der Schaum durch die Schablone hindurchgepreßt und/oder gesaugt wird, wobei eine geringe Menge des Flüssigkeitsbestandteiles entsprechend der Schablonenöffnung(en) und des angewendeten Ein- oder Aufdruckverfahrens in Form von Mustern oder uni auf die Ware aufgebracht wird.

8. Verfahren nach Anspruch 1 oder 3, dadurch gekennzeichnet, daß eine größere Menge Alkyd-Harz gemischt wird mit Dimethyläthanolamin und einer weiteren kleinen Menge Butylglykol, sowie einem Verschäumungsmittel und ein bis mehreren Anteilen Pigmentfarbstoffen und einer über der Gesamtzusatzmenge liegenden Menge Wasser.

9. Verfahren nach Anspruch 1 oder 3, dadurch gekennzeichnet, daß das Verschäumungsmittel zunächst mit Wasser angeteigt und im Verhältnis von etwa einem Teil Produkt und fünf bis zehn Teilen Wasser und unter Rühren gelöst wird.

10. Verfahren zum Bedrucken und Färben von vorzugsweise Fasermaterial enthaltender Ware im Siebdruckverfahren und/oder Durchsaugverfahren durch ein Sieb.oder eine Schablone mittels einer verschäumten Flotte, dadurch gekennzeichnet, daß ein Auftragsschaum hergestellt wird, welcher
50 bis 500 g/1 Pigmentfarbstoff,
25 bis 500 g/1 Binder,
2 bis 50 g/1 Tenside und -
0 bis 60 g/1 Hilfschemikalien
als wesentliche Bestandteile enthält und der Rest auf 1 1 Vol. mit-Wasser aufgefüllt wird. -
